# EUROPÄISCHE PATENTANMELDUNG

(11) **EP 0 143 964 A2**
(43) Veröffentlichungstag der Anmeldung: **12.06.1985**
(21) Anmeldenummer: 84112688.1
(22) Anmeldetag: 20.10.1984
(51) Int. Cl.: C10M 111/00, B21D 22/20, C10N 40/24, C10N 50/02

(54) **Verfahren zur Erleichterung der Kaltverformung**

(30) Priorität: 02.11.1983 JP 204885/83
(71) Anmelder: NIHON PARKERIZING CO., LTD., Chuo-ku Tokyo 103 (JP)
(72) Erfinder: Nagae, Yoshio, Tokyo 103 (JP); Sato, Kentaro, Tokyo 103 (JP); Kawakami, Takashi, Tokyo 103 (JP)
(74) Vertreter: Rieger, Harald, Dr.

(57) **Zusammenfassung**

In einem Verfahren zur Erleichterung der Kaltverformung von Metallen wird ein Schmiermittelfilm aufgebracht, indem man zunächst auf die Metalloberflächen eine wäßrige Lösung oder Dispersion eines wasserlöslichen thermoplastischen Harzes mit einem Gehalt an Melamin!Cyanursäure- bzw. IsocyanursäureAddukt aufbringt und auftrocknet und anschließend mit Metallseife und/oder einem Schmieröl behandelt.

Vorzugsweise enthält die wäßrige Lösung oder Dispersion Harz zu Addukt in einem Gewichtsverhältnis von 1 : 0,3 bis 1 : 2.

Das Schichtgewicht des aufgetrockneten Harzfilmes sollte 0,3 bis 30 g/m² betragen.

## Beschreibung

Die Erfindung betrifft ein Verfahren zur Erleichterung der Kaltverformung von Metallen durch Aufbringen eines Schmiermittelfilmes auf Harzbasis.

Um in der Kaltverformung von Metallen, z.B. durch Pressen, Walzen, Draht- oder Rohrzug und Schmieden, Reibung und Abnutzung von Metall und Werkzeugen zu vermeiden, werden Schmiermittel aufgebracht. Bei verhältnismäßig geringem _{V}erformungsgrad finden Schmiermittel Anwendung, denen Hochdruckzusätze oder Viskositätsregeler beigemischt sind. Bei hohem Verforgmungsgrad ist die Bildung eines Überzuges üblich, etwa im Falle von Normalstahl mittels Phosphatieren und Beseifen, im Falle von Edelstahl mittels Oxalatbehandlung und Beseifen. Die Vorbehandlung durch Uberzugsbildung erfordert eine Erwärmung der _{B}ehandlungslösung und in der Regel eine Reinigung der anfallenden Spülwässer, gegebenenfalls auch eine aufwendige Beseitigung abgearbeiteter Behandlungsbäder. Das Entfernen des nach der Verformung verbliebenen Überzuges bereitet zudem häufig zusätzliche Schwierigkeiten.

In jüngerer Zeit wird zur Energieeinsparung, zum Umweltschutz, zur Steigerung der Produktivität usw. eine Vereinfachung und Verkürzung des Vorbehandlungsprozesses verlangt. In diesem Zusammenhang erlangt die Vorbehandlung zur Erleichterung der Kaltverformung von Metallen durch Aufbringen eines Schmiermittelfilmes auf Basis von Harzen eine gewisse Bedeutung. So ist beispielsweise aus der DE-OS 29 34 138 ein unter anderem für die Metallbearbeitung als geeignet bezeichnetes _{S}chmier- mittel bekannt, das ein Addukt von Melamin und Cyanursäure oder _{I}socyanursäure enthält. Die flüssige Phase des Schmiermittels kann Wasser, organisches Lösungsmittel, Mineralöl oder synthetisches Öl enthalten. Das Melamin/Cyanursäure- bzw. Isocyanursäure-Addukt kann auch in eine filmbildende _{H}arzzusam- mensetzung, z.B. eine wäßrige Polymerdispersion, in einen Synthese- oder Naturharzanstrich oder in einen Anstrich aus einem wärmehärtenden flüssigen Harz eingearbeitet sein.

Obgleich Überzüge auf Harzbasis für bestimmte Anwendungsbereiche Vorzüge besitzen, sind sie speziell bei der Vorbereitung von Metallen für die Kaltverformung mit Mängeln behaftet. Beispielsweise treten beim _{D}rahtzug Rattermarken auf und es kommt häufig zu einem Abriß des Drahtes.

Aufgabe der Erfindung ist es, ein Verfahren zur Erleichterung der Kaltverformung von Metallen bereitzustellen, das die Nachteile der bekannten, insbesondere der vorgenannten Verfahren nicht besitzt, eine einwandfreie Kaltverformung gestattet, leichte Entfernbarkeit der verbliebenen Rückstände ermöglicht und dabei einfach in der Durchführung ist.

Die Aufgabe wird gelöst, indem das Verfahren der eingangs genannten _{A}rt entsprechend der Erfindung derart ausgestaltet wird, daß man zunächst auf die Metalloberfläche eine wäßrige Lösung oder Dispersion eines wasserlöslichen thermoplastischen Harzes mit einem Gehalt an Melamin/Cyanursäure- bzw. Isocyanursäure-Addukt aufbringt und auftrocknet und anschließend eine Metallseife und/oder ein Schmieröl aufbringt.

Als thermoplastische wasserlösliche Harze empfehlen sich Polyacrylsäure, _{C}opolymerysate von Acrylsäure und anderen Vinylverbindungen, Polyacrylamid, Polyvinylpyrrolidon, Copolymerisate von Maleinsäure und von Vinylverbindungen, Verseifungsprodukte von Polyvinylacetat usw. Als Vinylverbindungen mit copolymerisierten Acrylsäuren oder Maleinsäuren seien beispielsweise Vinylacetat, Styrol, Methylvinyläther, Acrylamid, Vinylpyrrolidon angeführt. In den Eigenschaften der _{E}ntfern- barkeit des nach der Kaltverformung verbliebenen Rückstandes sind Acrylsäureharze überlegen.

Eine bevorzugte Ausführungsform der Erfindung sieht vor, daß man zunächst eine wäßrige Lösung oder Dispersion aufbringt, die Harz zu Addukt in einem Gewichtsverhältnis von 1 : 0,3 bis 1 : 2 enthält. Bei einem Verhältnis von mehr als 1 : 0,3 fällt die _{S}chmiereigenschaft ab, bei einem solchen von weniger als 1 : 2 läßt die Bindewirkung des Harzes nach, so daß sich die Hafteigenschaften des Überzuges verschlechtern. Gegebenenfalls kann sich auch der Überzug bei der Kaltverformung ablösen und es können Rattermarken entstehen.

Die wäßrige Lösung oder Dispersion von Melamin/Cyanursäure-Addukt und Harz sollte keine grenzflächenaktiven Stoffe enthalten. Grenzflächenaktive Stoffe verschlechtern die Eigenschaften der Haftung des thermoplastischen wasserlöslichen Harzes am Metall. Auch können sie zum Erweichen des Harzüberzuges führen, so daß die guten Schmierergebnisse verlorengehen.

Das Gewicht des getrockneten Überzuges sollte vorzugsweise 0,3 bis 30 g/m² betragen. Unterhalb des Schichtgewichtes von 0,3 g/m² läßt die _{S}chmiereigenschaft nach, das heißt, an der Metalloberfläche können Rattermarken bzw. Riefen und am Werkzeug Verschleißerscheinungen auftreten. Bei einem Schichtgewicht über 30 g/m² können Verklebungen entstehen, so daß sich die Arbeitsleistung letztlich verschlechtert. Für die Kaltverformung durch Pressen empfiehlt sich ein Schichtgewicht von 0,5 bis 2 g/m², für die Kaltverformung durch Draht- oder Rohrzug ein solches von 5 bis 15 g/m².

Melamin-/Cyanursäure-Addukte - unter der Bezeichnung Cyanursäure wird auch Isocyanursäure verstanden - lassen sich herstellen, indem man eine wäßrige Melaminlösung und eine wäßrige Cyanursäure- bzw. Isocyanursäurelösung mischt und das ausgefällte Addukt abtrennt. Man kann es auch gewinnen, indem man Melamin oder Cyanursäure bzw. Isocyanursäure oder auch beide in fester Phase in Wasser dispergiert und miteinander reagieren läßt. Im letztgenannten Fall sollte der Partikeldurchmesser der Ausgangsmaterialien etwa im Bereich von 0,5 bis 5 _{/}um liegen.

In der zweiten Verfahrensstufe werden Metallseife und/oder Schmieröl aufgebracht. Geeignete Metallseifen sind beispielsweise Seifen auf der Basis von Calciumstearat, Bariumstearat, Zinkstearat, Natriumstearat und Lithiumstearat. Sie können einen Zusatz von Calciumcarbonat, Talk, Graphit und/oder Molybdändisulfid aufweisen. Geeignete Schmieröle sind beispielsweise handelsübliche Öle und Fette bzw. Mineralöle.

Die Aufbringung der wäßrigen Lösung oder Dispersion von harz und Melamin/Cyanursäure-Addukt auf die Metalloberfläche erfolgt auf übliche Weise, z.B. durch Eintauchen, Aufsprühen, Bepinseln, Übergießen und Aufrollen. Danach läßt man im allgemeinen zunächst bei Umgebungstemperatur antrocknen, was etwa 30 min und mehr in Anspruch nehmen kann. Danach wird unter Wärmeeinwirkung weiter getrocknet. Anschließend bringt man Metallseife und/oder Schmieröl auf.

Die Durchführung des Verfahrens in der vorgenannten zweistufigen Form ist erforderlich, weil der gleichzeitige Auftrag der Lösung oder Dispersion des thermoplastischen wasserlöslichen Harzes und des Melamin/Cyanursäure-Addukts zusammen mit Metallseife und/oder Schmieröl nicht das mit der Erfindung verfolgte Ziel erreichen läßt. Eine einstufige Arbeitsweise würde die Haftung des thermoplastischen wasserlöslichen Harzes auf der Metalloberfläche verschlechtern und bei der Verformung zum Ablösen des Überzuges und damit zu Rattermarken führen.

Bei der Durchführung des Verformungsprozesses löst sich in keiner Phase der Kaltbearbeitung der Überzug ab. Ein Kontakt zwischen Metalloberfläche und Werkzeug tritt nicht auf, obgleich infolge der Deformations- und Reibungswärme des Metalls die Temperatur der Metalloberfläche auf etwa 100 bis 150 °C ansteigt. Dennoch ist die Dehnungsfähigkeit des Überzuges so hoch, daß er sich gut an die Formveränderung des Werkstückes anpaßt und nicht reißt.

Da sich das Melamin/Cyanursäure- bzw. Isocyanursäure-Addukt bis 300 °C nicht zersetzt und von guten Schmiereigenschaften ist, wirkt es in der Kaltbearbeitung als Gleitmittel. Der Überzug aus wasserlöslichem Harz und Melamin/Cyanursäure-Addukt separiert sich nämlich in zwei Stufen. Die untere, nahe der Metalloberfläche befindliche Schicht mit erhöhten Bestandteilen an thermoplastischem wasserlöslichem Harz verbessert insbesondere die Eafteigenschaften, während die obere Schicht insbesondere die Schmiereigenschaften des Überzuges verbessert.

Mit der Erfindung ist es möglich, gegenüber der herkömmlichen Uberzugsbildung durch Schmiermittelauftrag bei der Kaltverformung von Metallen Energie einzusparen, den Vorbehandlungsprozeß zu vereinfachen und Umweltschäden einzudämmen. Zugleich ist es gelungen, einen gut schmierend wirkenden Überzug zu erzielen.

Die Erfindung wird anhand der folgenden Beispiele beispielsweise und näher erläutert.

### Beispiele 1 bis 5

Stahldraht aus Edelstahl 304 wurde mit Säure gebeizt, mit Wasser gewaschen und in eine Behandlungslösung von wasserlöslichem Harz und Melamin/Cyanursäure-Addukt nach TABELLE 1 für 1 Minute bei 30 °C getaucht. Nach dem Abtropfen und natürlichem Trocknen im Laufe von 1 Stunde wurde 30 Minuten lang mit Heißluft von 120 °C getrocknet und ein fester Überzug gebildet. Anschließend wurde Calciumstearat-Pulver aufgetragen und in der Drahtziehbank gezogen. Die Ziehbedingungen waren:

### Ziehgeschwindigkeit 50 m/min.

Es wurden die Zugkraft gemessen, das Erscheinungsbild des Drahtes betrachtet und die Eigenschaften der Entfernbarkeit des auf der Metalloberfläche verbliebenen Überzuges untersucht. Die Ergebnisse sind in TABELLE 2 wiedergegeben.

### Beispiele 6 bis 10

In gleicher Weise, wie in den Beispielen 1 bis 5 beschrieben, wurden Rohre aus Edelstahl SUS 304 mit einem festen Überzug versehen. Alsdann wurde nach Auftrag von Schmieröl (Rapsöl) auf der _{Z}iehbank gezogen. Die Ziehbedingungen waren:

Es wurden die Ziehkräfte und die Stopfenkräfte gemessen. Weiterhin wurden das äußere Erscheinungsbild nach dem Ziehen betrachtet und die Entfernbarkeit der Schmierschicht untersucht. Die Ergebnisse zeigt TABELLE 3.

### Beispiele 11 bis 15

Bleche aus Edelstahl SUS 304 wurden unter Verwendung derselben Behandlungslösungen wie in den Beispielen 6 bis 10 einseitig in der Weise beschichtet, daß sich nach dem Trocknen ein Überzug von 3 _{/}um ergab. Danach wurde in Heißluft von 100 bis 120 °C getrocknet. Anschließend wurde auf die gleiche Seite Schmieröl (Maschinenöl) aufgetragen und in der Tiefziehversuchspresse tiefgezogen.

Tiefziehbedingungen:
- Versuchsmaterial: 90 ß x 0,8 mm
- Tiefziehversuch: Flachbodenzylinder-Ziehen Kraft der Faltenunterdrückung: 20.000 Newton

Die Ergebnisse des Aussehens nach dem Tiefziehen und der Entfernbarkeit des verbliebenen Überzuges zeigt TABELLE 4.

### Vergleichsversuch 1:

Edelstahldraht der in den Beispielen 1 bis 5 genannten Qualität wurde mit Säure gebeizt, mit Wasser gewaschen, mit einem Oxalatüberzug von 10 g/m² Schichtgewicht versehen. Danach wurde mit Wasser gewaschen und Metallseife in einer Menge von 4 g/m aufgebracht. Nach dem Trocknen wurde unter den gleichen Bedingungen, wie in den Beispielen 1 bis 5 angegeben, gezogen. Die Ergebnisse zeigt Tabelle 2.

### Vergleichsversuch 2:

Edelstahldraht der in den Beispielen 1 bis 5 genannten Qualität wurde mit Säure gebeizt, mit Wasser gewaschen und nach dem Trocknen für 1 Minute bei Raumtemperatur in ein mit Lösungsmittel verdünntes Harz getaucht. Anschließend wurde während 1 Tages natürlich getrocknet und unter den gleichen Bedingungen, wie in den Beispielen 1 bis 5 angegeben, gezogen. Die Menge an aufgetragenem Harz betrug 10 g/m². Die Ergebnisse zeigt Tabelle 2.

### Vergleichsversuch 3:

Der Ziehversuch gemäß Beispiel 2 wurde wiederholt, nur enthielt die in der ersten Stufe aufgebrachte Behandlungslösung kein Melamin/Cyanursäure-Addukt. Die aufgebrachte Harzmenge betrug 10 g/m². Das Ergebnis des Versuches ist in Tabelle 2 niedergelegt.

### Vergleichsversuch 4:

Hierbei wurde wie in Beispiel 1 verfahren. Es wurde jedoch kein Calciumstearat aufgebracht. Das Ergebnis des Versuches enthält Tabelle 2.

### Vergleichsversuch 5:

Edelstahlrohre der gleichen Qualität, wie in den Beispielen 6 bis 10 verwendet, wurden mit Säure gebeizt, mit Wasser gewaschen, mit einem Oxalatüberzug von 12 g/m² versehen und erneut mit Wasser gewaschen. Nach dem Trocknen wurde Metallseife in einer Menge von 4 g/m² aufgebracht und unter den gleichen Bedingungen wie in den Beispielen 6 bis 10 gezogen. Die Ergebnisse zeigt Tabelle 3.

### Vergleichsversuch 6:

Edelstahlrohre der in den Beispielen 6 bis 10 genannten Qualität wurden mit Säure gebeizt, mit Wasser gewaschen und nach dem Trocknen für 1 Minute bei Raumtemperatur in ein mit Lösungsmittel verdünntes Harz getaucht. Anschließend wurde während 1 Tages natürlich getrocknet und Schmieröl aufgetragen. Schließlich wurde unter den gleichen Bedingungen wie in den Beispielen 6 bis 10 gezogen. Die Menge an aufgetragenem Harz betrug 10 g/m². Die Ergebnisse zeigt Tabelle 3.

### Vergleichsversuch 7:

Der Ziehversuch gemäß Beispiel 7 wurde wiederholt, nur war die in der ersten Stufe aufgebrachte Behandlungslösung frei von Melamin/Cyanursäure-Addukt. Die aufgebrachte Earzmenge lag bei 10 g/m². Das _{V}ersuchsergebnis enthält Tabelle 3.

### Vergleichsversuch 8:

Es wurde der Versuch gemäß Beispiel 6 wiederholt, jedoch kein Schmieröl aufgetragen. Das Ergebnis des Versuchs ergibt sich aus Tabelle 3.

### Vergleichsversuch 9:

Analog zu den Beispielen 11 bis 15 wurde auf Edelstahlplatten ein Acrylharzfilm von 3 _{/}um aufgetragen und anschließend mit Schmieröl von 3 _{/}um versehen. Es wurde unter den Bedingungen der Beispiele 11 bis 15 tiefgezogen. Die Ergebnisse zeigt Tabelle 4.

Zur Ermittlung der Entfernbarkeit der nach der Kaltverformung verbliebenen Rückstände (Tabellen 2 bis 4) wurde mit einer alkalischen Entfettungslösung gearbeitet, in die die verformten Metallgegenstände bei 80 °C für 1 Stunde eingetaucht wurden. Die Beurteilung der Entfernung des Schmiermittelrückstandes erfolgte mit bloßem Auge.

## Patentansprüche

1. Verfahren zur Erleichterung der Kaltverformung von Metallen durch Aufbringen eines Schmiermittelfilmes auf _{H}arzbasis, dadurch gekennzeichet, daß man zunächst auf die Metalloberflächen eine wäßrige Lösung oder Dispersion eines wasserlöslichen thermoplastischen Harzes mit einem Gehalt an Melamin/Cyanursäure- bzw. Isocyanursäure-Addukt aufbringt und auftrocknet und anschließend eine Metallseife und/oder ein Schmieröl aufbringt.

2. Verfahren nach Anspruch 1, dadurch gekennzeichnet, daß man zunächst eine wäßrige Lösung oder Dispersion, die Harz zu Addukt in einem Gewichtsverhältnis von 1 : 0,3 bis 1 : 2 enthält, aufbringt.

3. Verfahren nach Anspruch 1 oder 2, dadurch gekennzeichnet, daß man eine wäßrige Lösung oder Dispersion derart aufbringt, daß nach dem Auftrocknen ein Schichtgewicht von 0,3 bis 30 g/m² resultiert.
